# EUROPÄISCHE PATENTSCHRIFT

(11) **EP 2 662 350 B1**
(45) Veröffentlichungstag und Bekanntmachung des Hinweises auf die Patenterteilung: **22.05.2019**
(21) Anmeldenummer: 13164672.1
(22) Anmeldetag: 22.04.2013
(51) Int. Cl.: C06B 25/36, C06B 47/00

(54) **Gasgenerator-Treibstoff**
Gas generator fuel
Carburant pour générateur à gaz

(30) Priorität: 09.05.2012 DE 102012104087
(43) Veröffentlichungstag der Anmeldung: 13.11.2013
(73) Patentinhaber: Bayern-Chemie Gesellschaft für flugchemische Antriebe mbH, 84544 Aschau a. Inn (DE)
(72) Erfinder: Naumann, Karl-Wieland, 84453 Mühldorf (DE); Schmid, Konrad, 93161 Sinzing (DE); Ramsel, Jürgen, 84559 Kraiburg (DE); Stierle, Ralf, 83533 Edling (DE)
(74) Vertreter: LS-MP von Puttkamer Berngruber Loth Spuhler

(56) Entgegenhaltungen:
- EP-A2- 1 321 505
- EP-A2- 2 136 064
- DE-T2- 69 904 326
- US-A- 3 107 187
- US-A- 3 334 053
- US-A- 3 765 966

## Beschreibung

Die Erfindung bezieht sich auf einen Treibstoff für einen Gasgenerator nach dem Oberbegriff des Anspruchs 1.

Ein derartiger Treibstoff für den Gasgenerator einer Kraftmaschine ist aus DE102008025217A1 bekannt.

Bei dem bekannten Gasgenerator wird als monergoler Treibstoff z.B. Nitromethan verwendet, das als Raketen-Treibstoff eingesetzt wird. Da Raketentreibstoffe auf die Erzeugung eines möglichst hohen spezifischen Impulses abzielen, verbrennen Raketen-Treibstoffe bei einer möglichst hohen Temperatur. In den heißen Verbrennungsgasen liegen erhebliche Anteile von Wasser und Kohlendioxid in der Gasphase vor, so dass diese einen wesentlichen Beitrag zur Schuberzeugung liefern. Wasser hat hierbei als weitere günstige Eigenschaft eine geringe Molmasse und mehr innere Freiheitsgrade als zweiatomige Gase wie Sauerstoff oder Stickstoff.

Aus der Europäischen Patentanmeldung EP 2 136 064 A2 ist ein Gasgenerator mit einer Brennkammer bekannt, der ein fließfähiger, anzündträger, insbesondere Treibstoff zugeführt wird; damit der anzündträge Treibstoff verbrennt, muss in der Brennkammer ein Mindestdruck aufrechterhalten werden wozu eine Einrichtung der Regelung des Querschnitts der Auslassöffnung vorgesehen ist. Dem gelförmigen Treibstoff werden flüssige monergole Treibstoffkomponenten zugesetzt, die bei Raumtemperatur flüssig sind.

Die US Patentschrift 3,765,966 beschreibt ein Verfahren zur Herstellung einer gelförmigen explosiven Komposition aus Nitromethan, anorganischem Nitrat, Wasser oder einem methanolhaltigem Flüssigmedium; es ist u.a. ein Ziel dieses Verfahrens eine Verbesserung der Herstellung von Schlämmen zu erreichen, die gelförmig sind und Nitromethan- anorganisch Nitrat-Strukturen aufweisen und wasserbasiert sind.

Die Europäische Patentanmeldung EP 1 321 505 beschreibt einen Treibstoff, der gelförmig ist, Nitromethan, hydrophobiertes Siliciumdioxyd und feinpartikuläres Amoniumdinitramid enthält; diese stoffliche Zusammensetzung ist wegen der hohen Verbrennungstemperatur bevorzugt als Raketentreibstoff einsetzbar.

Die Patentschrift DE 699 04 326 T2 beschreibt feste pyrotechnische Zusammensetzungen, die bei der Verbrennung Gase erzeugen, die keine festen Rückstände enthalten und die aus mindestens einem organischen Bindemittel bei gelbildender Wirkung und aus mindestens einem Hauptoxidationssystem in flüssiger Phase, das von dem Bindemittel absorbiert ist, bestehen, wobei das organische Bindemittel mit gelbildender Wirkung unter Polyvinylalkohol, Hydroxiethylzellulose und Xanthangummi ausgewählt ist und das Hauptoxidationssystem in flüssiger Phase aus einem Gemisch von Wasser und Hydroxylamoniumnitrat in bestimmter Zusammensetzung besteht.

Aus der US 3, 334, 053 sind gelförmige organische Lösungen bekannt, in welchen u.a. Zellulosenitrat, Nitromethan, Glycerol und andere Bestandteile verwendet werden.

Die US Patentschrift US 3,107,187 bezieht sich auf heterogene Mono-Treibmittel zur Erzeugung von Gasen, wobei ein Hauptaugenmerk auf der Auswahl der Oxidationsmittel gerichtet ist.

Bei einem Einsatz in Gasgeneratoren haben Raketen-Treibstoffe jedoch den Nachteil, dass die sehr hohe Verbrennungstemperatur mechanische Strukturen übermäßig thermisch belastet oder überhaupt keine dauerhaft widerstandsfähige Bauweise, z. B. von Arbeitsmaschinen, zulässt. Falls das Gas als Arbeitsgas beispielsweise zum Bedrücken von Behältern verwendet werden soll, sind darüber hinaus die unter hohem Druck relativ hohen Siedetemperaturen von Wasser und Kohlendioxid nachteilig, weil diese beiden Stoffe bei Abkühlung kondensieren können und dann zur Gasausbeute nicht beitragen.
Aufgabe der Erfindung ist es daher, einen Treibstoff für einen Gasgenerator zur Verfügung zu stellen, welcher bei herabgesetzter Verbrennungstemperatur zu einer hohen Gasausbeute auch bei Umgebungstemperatur führt.

Dies wird erfindungsgemäß mit dem Treibstoff nach dem Anspruch 1 erreicht. In den Unteransprüchen sind vorteilhafte Ausgestaltungen der Erfindung wiedergegeben.

Erfindungsgemäß wird die hohe Verbrennungstemperatur des gelförmigen, monergolen Treibstoffs dadurch herabgesetzt, dass dem gelförmigen Treibstoff ein Zusatzstoff zugesetzt wird, durch den bei der Verbrennung der Kohlenstoffs des Treibstoffs zu Kohlenmonoxid (CO) oxidiert wird und für die Oxidation von Wasserstoff (H₂) zu Wasser (H₂O) sowie von Kohlenmonoxid zu Kohlendioxid (CO₂) kein Sauerstoff zur Verfügung gestellt wird. Der Zusatzstoff ist erfindungsgemäß weiter mit den Merkmalen in Anspruch 1 erläutert.

D.h. erfindungsgemäß wird durch den Zusatzstoff die Verbrennung des Treibstoffs dahingehend beeinflusst, dass Kohlenmonoxid und Wasserstoff entstehen anstelle von Kohlendioxid und Wasser. Damit wird erfindungsgemäß von dem monergolen Treibstoff zumindest ein Teil des Kohlenstoffs und des Wasserstoffs, der ohne den Zusatzstoff zu Kohlendioxid und Wasser verbrannt wäre, nur unvollständig zu Kohlenmonoxid verbrannt und zu Wasserstoff umgesetzt. Durch den Zusatzstoff wird also ein Sauerstoffmangel hervorgerufen, durch den z. B. ein Kohlenwasserstoff oder Kohlenwasserstoffrest nur zu Kohlenmonoxid und Wasserstoff bei der Verbrennung umgesetzt wird und nicht vollständig zu Kohlendioxid und Wasser verbrennt.

Erfindungsgemäß entsteht aus dem Verbrennungsgas des monergolen Treibstoffs ein Gasgemisch, bei dem einerseits die Temperatur durch die unvollständige Verbrennung des Treibstoffs, die durch den Zusatzstoff hervorgerufen wird, wesentlich herabgesetzt ist und das zum anderen einen hohen Anteil an Kohlenmonoxid (CO), Wasserstoff (H2) und Stickstoff (N2) enthält, also Gase, die in ihren Eigenschaften einem idealen Gas nahekommen und damit über sehr weite Temperatur- und Druckbereiche nicht kondensieren, während der Anteil an Wasser (H2O) und Kohlendioxid (CO2), welche sich in ihren Eigenschaften von idealen Gasen wesentlich unterscheiden und damit unter hohem Druck bei deutlich niedrigeren Temperaturen kondensieren, gering ist.

Als monergoler Treibstoff wird vorzugsweise ein Treibstoff verwendet, der wenigstens einen, bei Umgebungstemperatur flüssigen, wenigstens eine Nitrogruppe enthaltenden Kohlenwasserstoff enthält, beispielsweise Nitromethan oder Nitroethan. Der Gelbildner kann beispielsweise pyrogene Kieselsäure oder ein LMOG (low molecular mass organic gelator) sein oder durch Kohlenstoff-Nanoröhren gebildet sein. Der gelförmige Treibstoff kann ferner Metallpartikel, vorzugsweise Aluminium oder Magnesium, zur Energieerhöhung enthalten, ferner Partikel aus energetischen Materialien.

Der Anteil des Zusatzstoffs beträgt 5 - 30 Gewichtsprozent des Treibstoffs für den Gasgenerator.

Der Zusatzstoff ist ein bei Umgebungstemperatur, also Betriebstemperatur des Gasgenerators, d. h. z. B. bei 0 Grad bis 40 Grad Celsius flüssiger Stoff.

Der Zusatzstoff ist nach Anspruch 1 ein Heptan, Octan, Isooctan oder Cyclohexan.

Der Zusatzstoff wird dem gelförmigen Treibstoff beigefügt und mit ihm vermischt. Zur Verbesserung der Verbrennungsreaktion kann der Zusatzstoff in einer alternativen, nicht zur Erfindung gehörenden Auführungsform, aber auch insgesamt oder teilweise in einer Nachverbrennungszone oder -kammer mit dem zunächst heißen Verbrennungsgas in Kontakt gebracht werden, welches durch Verbrennung des in einem gesonderten Behälter aufbewahrten gelförmigen Treibstoffs gebildet wird. Das heiße Verbrennungsgas reagiert dann derart in der Nachverbrennungszone oder -kammer, der der Zusatzstoff zugeführt wird, dass wiederum Gas mit erniedrigter Temperatur entsteht.

D.h. das bei der Verbrennung des monergolen Treibstoffs gebildete Kohlendioxid (CO₂) und Wasser (H₂O) im Verbrennungsgas werden in der Nachverbrennungszone oder -kammer zumindest teilweise endotherm zu Kohlenmonoxid (CO) und Wasserstoff (H₂) umgesetzt, also reduziert.

Dabei sind mehrere Verfahren möglich, nämlich: Ein-, Zwei- oder Mehrfachtreibstoffsysteme, die vollständige oder teilweise Einmischung des Zusatzstoffs in den Treibstoff, die Treibstoffe oder Oxidatoren, die in der ersten Verbrennungszone verbrennen, oder die vollständige oder teilweise Zugabe des Zusatzstoffs in reiner oder gemischter Form in einen Bereich nach der ersten Verbrennungszone, wo eine Nachreaktion stattfindet.

Die Förderung des Treibstoffs kann beispielsweise durch Bedrückung mit Gas oder mit einem mechanisch angetriebenen Kolben in dem Vorratsbehälter des Treibstoffs erfolgen. Die Verbrennung des Treibstoffs kann mittels Injektoren in einer Brennkammer erfolgen.

Der gelförmige Treibstoff kann außer dem Zusatzstoff noch weitere flüssige und feste Zusätze enthalten. Der Vorteil fester Zusätze, einschließlich des Zusatzstoffs, der bei der Verbrennung des monergolen Treibstoffs entstehendes Kohlendioxid und Wasser endotherm zu Kohlenmonoxid und Wasserstoff umsetzt, besteht darin, dass er nicht mit dem monergolen Treibstoff oder gelförmigen Treibstoff mischbar sein muss.

Durch die deutliche Sauerstoffunterbilanzierung des erfindungsgemäßen Treibstoffs wirken die Verbrennungsgase nicht oxidierend auf die Strukturen der Arbeitsmaschinen, Tanks und Rohrleitungen, was deren Lebensdauer und Belastbarkeit verbessert.

Mit dem erfindungsgemäßen Treibstoff wird durch die Verringerung der Verbrennungstemperatur eine wesentlich verbesserte Standfestigkeit der vom Verbrennungsgas beaufschlagten Arbeitsmaschinen, Behälter und Rohrleitungen erreicht. Zudem wird die Ausbeute an über weite Temperatur- und Druckbereiche sich als ideale Gase verhaltenden Reaktionsprodukten verbessert. Die Treibstoffdichte kann durch Zugabe eines teilchen- förmigen Zusatzstoffes erhöht werden. Es besteht die Möglichkeit, auch mit dem monergolen Treibstoff nicht mischbare Stoffe zu verwenden, falls diese in fester Teilchenform eingebracht werden. Der erfindungsgemäße Treibstoff kann für beliebige Gasgeneratoren verwendet werden, beispielsweise einen Gasgenerator zum Betrieb einer Kraftmaschine, beispielsweise Turbine; zum Aufblasen eines Airbags, von Rettungsflößen; von Notunterkünften oder Landesystemen; einer Errichtung zum Antrieb von Öffnungs- und Hebevorrichtungen, oder Notabdichtungen oder zur Schuberzeugung bei Querstrahl-Steuereinrichtungen von Luft- und Raumfahrtgeräten sein.

### Beispiel:

Es wurde ein Treibstoff aus Nitromethan mit Kohlenstoff-Nanoröhren als Gelbildner und 10 Gewichtsprozent Heptan hergestellt. Entsprechend der Berechnung mit dem ECT-Thermodynamik- Code des Fraunhofer-Instituts für Chemische Technologie ICT erniedrigt sich bei einem konstanten Druck von 100 bar die Ab- brand-Temperatur von 2197 auf 1450 K, wobei die Anteile an Kohlendioxid (CO2) und Wasser (H2O) um ca. 50 % bei ca. 50 % Erhöhung des Anteils von Kohlenmonoxid (CO) und Wasserstoff (H2) bei konstantem Stickstoff-Anteil reduziert werden.

## Patentansprüche

1. Treibstoff für Gasgeneratoren aus einem einen monergolen Treibstoff und einen Gelbildner enthaltenden gelförmigen Treibstoff, **dadurch gekennzeichnet, dass** dem gelförmigen Treibstoff wenigstens ein Zusatzstoff in einem Anteil von 5-30 Gew.-% des Treibstoffs für den Gasgenerator zugesetzt wird, der Heptan, Octan, Isooctan oder Cyclohexan ist, und der Zusatzstoff so ausgestaltet ist, dass durch ihn bei der Verbrennung das vollständige Entstehen von Kohlendioxid und Wasser vermieden, der Kohlenstoff des Treibstoffs zu Kohlenmonoxid (CO) oxidiert wird und für die Oxidation von Wasserstoff (H2) zu Wasser (H2O) sowie von Kohlenmonoxid zu Kohlendioxid (CO2) kein Sauerstoff zur Verfügung gestellt wird.

2. Treibstoff nach Anspruch 1, **dadurch gekennzeichnet, dass** der monergole Treibstoff ein Treibstoff ist, der wenigstens einen wenigstens eine Nitro-Gruppe enthaltenden Kohlenwasserstoff enthält.

3. Treibstoff nach Anspruch 1 oder 2, **dadurch gekennzeichnet, dass** der Zusatzstoff bei Umgebungstemperatur flüssig ist.

4. Treibstoff nach Anspruch 3, **dadurch gekennzeichnet, dass** der Kohlenwasserstoff ein bei Umgebungstemperatur flüssiger Kohlenwasserstoff ist.

## Claims

1. Propellant for gas generators comprising a gel-type propellant containing a monopropellant and a gelling agent, **characterized in that** at least one additive is added to the gel-type propellant in a proportion of 5 to 30 percent by weight of the propellant for the gas generator, which additive is heptane, octane, isooctane or cyclohexane, and the additive is configured such that it avoids the complete formation of carbon dioxide and water during combustion, oxidizes the carbon of the propellant to carbon monoxide (CO) and does not provide oxygen for the oxidation of hydrogen (H2) to water (H2O) and of carbon monoxide to carbon dioxide (CO2).

2. Propellant according to claim 1, **characterized in that** the monopropellant is a propellant which contains at least one hydrocarbon containing at least one nitro group.

3. Propellant according to claim 1 or 2, **characterized in that** the additive is liquid at ambient temperature.

4. Propellant according to claim 3, **characterized in that** the hydrocarbon is a hydrocarbon which is liquid at ambient temperature.

## Revendications

1. Carburant pour générateurs de gaz composé d'un carburant sous forme de gel contenant un carburant monergol et un agent gélifiant, **caractérisé en ce qu'**au carburant sous forme de gel est ajouté, en une proportion de 5-30 % en poids du carburant pour le générateur de gaz, au moins un additif qui est l'heptane, l'octane, l'iso-octane ou le cyclohexane, et l'additif est conçu de telle sorte que, lors de la combustion, il permet d'éviter la complète formation de dioxyde de carbone et d'eau, le carbone du carburant est oxydé en monoxyde de carbone (CO) et de l'oxygène n'est pas mis à disposition pour l'oxydation de l'hydrogène (H₂) en eau (H₂O) ainsi que du monoxyde de carbone en dioxyde de carbone (CO₂).

2. Carburant selon la revendication 1, **caractérisé en ce que** le carburant monergol est un carburant qui contient au moins un hydrocarbure contenant au moins un groupe nitro.

3. Carburant selon la revendication 1 ou 2, **caractérisé en ce que** l'additif est liquide à la température ambiante.

4. Carburant selon la revendication 3, **caractérisé en ce que** l'hydrocarbure est un hydrocarbure liquide à la température ambiante.
